# FASCICULE DE BREVET EUROPEEN

(11) **EP 0 041 959 B1**
(45) Date de publication et mention de la délivrance du brevet: **28.05.1986**
(21) Numéro de dépôt: 80902237.9
(22) Date de dépôt: 27.11.1980
(51) Int. Cl.: G03C 1/02

(54) **PROCEDE DE PRECIPITATION D'HALOGENURES D'ARGENT**
VERFAHREN ZUM AUSFÄLLEN VON SILBERHALOGENIDEN
METHOD FOR THE PRECIPITATION OF SILVER HALIDES

(30) Priorité: 12.12.1979 FR 7930462; 30.01.1980 US 116685
(43) Date de publication de la demande: 23.12.1981
(73) Titulaire: KODAK-PATHE, F-75580 Paris Cedex 12 (FR)
(72) Inventeur: MIGNOT, André Guy Emile, F-94300 Vincennes (FR)
(74) Mandataire: Parent, Yves
(86) Numéro de dépôt international: FR8000170
(87) Numéro de publication internationale: WO8101754

## Description

La présente invention est relative à un procédé de précipitation des halogénures d'argent.

On sait préparer des halogénures d'argent photosensibles par des procédés variés, par exemple en utilisant la méthode dite à un seul jet, dans laquelle on verse une solution aqueuse d'un sel d'argent dans un milieu de réaction qui contient une solution d'halogénure métallique pour former, d'abord, des germes de précipitation d'halogénures d'argent, puis, au fur et à mesure de l'introduction de la solution aqueuse du sel d'argent, il se forme une quantité supplémentaire d'halogénures d'argent. Une partie de ces halogénures d'argent ainsi formés se présente sous forme de germes supplémentaires, tandis qu'une autre partie de ces halogénures d'argent se dépose sur les germes de précipitation d'halogénures d'argent pré-existants. Les procédés de précipitation à un seul jet sont décrits, par exemple, dans l'ouvrage « The Theory of the Photographic Process de T.H. James, Chapitre 3, 4^{e} Ed. (1977) ainsi que dans « The Photographic Journal •, article de Trivelli et Smith, volume LXXIX, p. 300 à 338, mai 1939.

Un autre procédé connu de préparation d'halogénures d'argent est le procédé en cuve dit « à double jet -, dans lequel on introduit simultanément une solution aqueuse d'un sel d'argent et une solution aqueuse d'un halogénure métallique dans un récipient de réaction qui contient un milieu de dispersion. La précipitation des grains d'halogénures d'argent se produit avantageusement en deux étapes distinctes. Dans la première étape ou étape de nucléation, des grains d'halogénures d'argent commencent à se former, puis, dans la deuxième étape, ou étape de croissance, il se forme une quantité supplémentaire d'halogénures d'argent comme produit de réaction qui précipitent sur les grains d'halogénures d'argent formés dans la première étape, avec comme résultat la croissance de ces grains d'halogénures d'argent. Les procédés de précipitation des halogénures d'argent, à double jet, en cuve, sont habituellement mis en oeuvre en agitant fortement les réactifs dont le volume dans le récipient de réaction croît de manière continue pendant la précipitation des halogénures d'argent.

Les procédés de précipitation à double jet, en continu, sont connus de la technique, comme décrit au brevet britannique 1 302 405 et aux brevets des Etats-Unis d'Amérique 3801 326 et 4 046 576, où le volume du récipient de réaction reste constant pendant la précipitation des halogénures d'argent, à cause de l'élimination en continu de la dispersion des halogénures d'argent, ce qui permet d'obtenir un état de marche pratiquement constant.

Le brevet des Etats-Unis d'Amérique 3 790 386 décrit une variante du procédé de préparation des halogénures d'argent, par double jet, en continu, dans lequel la dispersion des halogénures d'argent est retirée en continu d'un récipient de réaction à volume constant et introduit dans un récipient distinct du récipient de dispersion, ce deuxième récipient servant à la maturation et présentant un volume au moins égal à dix fois le volume du récipient de réaction. Dans le procédé décrit, il n'est pas fait mention de l'élimination des sels solubles ou du milieu de dispersion, de la dispersion des halogénures d'argent formés. Il s'ensuit que le volume total de la dispersion dans les récipients de réaction et à maturation des halogénures d'argent s'accroît proportionnellement à la quantité des solutions salines introduites. Des procédés et des dispositifs de précipitation à double jet, en continu, analogues, sont décrits aux brevets des Etats-Unis d'Amérique 3 897 935, 4 147 551 et 4171 224.

La purification et/ou la concentration des émulsions aux halogénures d'argent par ultrafiltration, désignée aussi sous le terme « Diafiltration •, est connue de la technique antérieure, comme décrit, par exemple, dans « Research Disclorure •, volume102, octobre 1972, article 10208 et volume 131, mars 1975, article 13122. Research Disclorure est publié par Industrial Opportunity Ltd Howell Havant Hampshire, P 09, 1 EF, Grande-Bretagne. Il est décrit dans ces procédés d'ultrafiltration que les sels solubles, tels que les nitrates de métaux alcalins, formés comme sous-produits pendant la précipitation des halogénures d'argent, peuvent être éliminés par ultrafiltration, en même temps qu'on continue à ajouter de l'eau ou une solution saline très diluée à l'émulsion. Lorsque la concentration en sels solubles a été réduite à la valeur désirée, en continue à introduire une solution aqueuse saline très diluée, puis on réduit par ultrafiltration le volume liquide de l'émulsion à la valeur désirée. On peut aussi réduire par ultrafiltration le volume de l'émulsion liquide après l'incorporation des addenda photographiques et avant l'application sur le support.

La présente invention est relative à un procédé de précipitation d'halogénures d'argent consistant à former une dispersion d'halogénures d'argent photosensibles par réaction d'un sel d'argent et d'un ou plusieurs halogénures métalliques ou d'ammonium, en solution, en faisant réagir le sel d'argent et le ou les halogénures métalliques ou d'ammonium pour former des germes d'halogénures d'argent et des sels solubles en présence d'un milieu de dispersion, puis, en faisant croître les grains d'halogénures d'argent dans un récipient de réaction dans lequel les germes d'halogénures d'argent et le milieu de dispersion sont présents, et, pendant que l'on fait croître les grains d'halogénures d'argent présents dans le milieu de dispersion grâce à l'introduction continue dans le récipient de réaction, soit (a) du sel d'argent et d'un ou plusieurs halogénures métalliques ou d'ammonium en solution, soit (b) des germes d'halogénures d'argent à traiter une fraction de la dispersion en séparant une solution, exempte de grains d'halogénures d'argent, qui comprend les sels solubles et qui est éliminée.

Lorsqu'on compare le procédé suivant l'invention de précipitation des dispersions photosensibles aux halogénures d'argent, aux procédés de précipitation usuels on remarque que le procédé suivant l'invention permet (1) d'éviter la tendance à la formation continue de grains d'halogénures d'argent pendant l'étape de croissance du procédé de précipitation, c'est-à-dire la renucléation, (2) de réduire les imperfections cristallines des grains d'halogénures d'argent, (3) de réduire la formation du voile par réduction dans les grains d'halogénures d'argent, et (4) d'obtenir des grains d'halogénures d'argent plus reproductibles en sensibilité. D'autre part, le procédé suivant l'invention permet d'opérer avec un volume de milieu de dispersion plus constant, par comparaison aux procédés usuels de précipitation, en cuve, de la technique antérieure. Ce résultat permet d'équilibrer plus facilement le volume du récipient de réaction avec le volume du milieu de dispersion. On peut, par exemple, réaliser une agitation plus uniforme en fonction de la durée de la précipitation et du volume du récipient de réaction pour une cuve à précipitation déterminée. On peut aussi utiliser des vitesses d'agitation plus élevées. On peut éviter la formation de mousses par entraînement d'air dans le récipient de réaction, au début de la précipitation. On peut utiliser des solutions plus diluées sans que la dispersion finale d'halogénures d'argent soit pour autant plus diluée. Il est préférable de préparer des dispersions d'halogénures d'argent par le procédé suivant l'invention en utilisant des récipients de réaction dont le volume du milieu de dispersion reste constant ou varie peu. Il est possible, par le procédé suivant l'invention de préparer des dispersions d'halogénures d'argent en utilisant des récipients de réaction dont le volume serait beaucoup plus faible et pourrait atteindre un volume jusqu'à huit fois moindre que le volume des récipients utilisés par les procédés usuels. Ce résultat permet d'accroître la productivité des préparations de dispersions d'halogénures d'argent pour un volume de récipient de réaction déterminé et/ou permet de réduire le nombre des récipients de réaction tout en conservant les rendements actuels.

Le procédé suivant l'invention permet de préparer des dispersions d'halogénures d'argent, soit en présence, soit en l'absence d'agents peptisants. Le procédé suivant l'invention offre, en outre, des avantages particuliers lorsqu'on prépare des dispersions d'halogénures d'argent en l'absence d'agents peptisants. On sait que les agents peptisants, tels que les liants colloïdaux hydrophiles, qui sont utilisés habituellement dans la préparation des dispersions d'halogénures d'argent, permettent d'éviter la floculation de ces derniers. Malgré ces avantages, la présence de colloïdes hydrophiles dans le milieu de dispersion présente certains inconvénients dans la préparation des grains d'halogénures d'argent, en particulier en ce qui concerne la structure cristalline des halogénures d'argent, la répartition de la dimension des grains d'halogénures d'argent ainsi que la nature et la répartition des défauts cristallins, comme décrit dans l'ouvrage « The Theory of the Photographic Process de Mees et James, 2^{e} Ed., p. 85 et 4^{e} Ed. p. 29 à 31. La présence de colloïdes hydrophiles dans le milieu de dispersion peut aussi interférer avec l'addition des adjuvants photographiques dans les grains d'halogénures d'argent. On connaît des procédés pour préparer des dispersions d'halogénures d'argent en l'absence de colloïdes hydrophiles, comme décrit au brevet français 1 173 517, mais dans cette référence, on mentionne que, pour éviter la floculation des grains d'halogénures d'argent, il est nécessaire, soit (a) d'utiliser des solutions aqueuses salines très diluées, soit (b) d'utiliser un agent tensioactif quand les solutions salines sont plus concentrées, soit (c) de préparer des dispersions d'halogénures d'argent fortement ammoniacales, en utilisant des solutions salines plus concentrées. Le procédé suivant l'invention permet de réduire les exigences qui étaient imposées aux procédés de la technique antérieure pour la préparation des dispersions d'halogénures d'argent en l'absence de liants colloïdaux hydrophiles. Le procédé suivant l'invention permet, par exemple, de préparer, en l'absence d'agent peptisant colloïdal, des grains d'halogénures d'argent de dimensions plus importantes, sans avoir recours à des agents tensioactifs ou à des solutions ammoniacales, ce qui était nécessaire avec les procédés de la technique antérieure.

Au dessin annexé, la figure 1 représente un schéma du procédé par précipitation à double jet suivant l'invention où le récipient 1 de formation des halogénures d'argent contient initialement un milieu de dispersion 3, l'agitation du milieu réactionnel étant réalisée par un agitateur 5. On agite le milieu réactionnel, puis on introduit une solution d'un sel d'argent dans le milieu de dispersion par le jet 7, et simultanément une solution d'un halogénure métallique est introduite dans le milieu de dispersion par le deuxième jet 9. A la figure 1, un troisième jet 11 est représenté dont l'utilisation sera décrite plus loin.

Le système d'agitation permet aux solutions salines de se mélanger pratiquement instantanément avec le milieu de dispersion. La solution d'halogénure métallique contient un halogénure soluble dans l'eau qui réagit avec le sel d'argent soluble dans l'eau contenu dans la solution de sel d'argent pour former un halogénure d'argent comme produit principal de la réaction. Pendant la première étape de formation des halogénures d'argent, ou étape de nucléation, il se forme une dispersion pratiquement uniforme de grains d'halogénures d'argent. Lorsqu'on continue à introduire les solutions aqueuses de sel d'argent et d'halogénure métallique, on passe alors à une deuxième étape, ou étape de croissance des grains, étape dans laquelle les halogénures d'argent supplémentaires ainsi formés sont précipités sur les grains d'halogénures d'argent initialement formés, permettant à ces grains de croître en dimensions. Lorsqu'on prépare des dispersions d'halogénures d'argent monodispersés, la formation de grains d'halogénures d'argent supplémentaires, pendant l'étape de croissance des grains, est réduite au minimum, mais lorsqu'on prépare des dispersions d'halogénures d'argent polydispersés, la formation de grains d'halogénures d'argent supplémentaires se poursuit, tandis que les halogénures d'argent formés à l'étape précédente continuent à croître, et on obtient ainsi des grains d'halogénures d'argent dont la dimension varie dans un large intervalle.

On peut contrôler le volume du milieu contenu dans le récipient de réaction, en prélevant une fraction de la dispersion d'halogénures d'argent par le courant 13 qui est dirigé sur un dispositif d'ultrafiltration 15. Ce dispositif d'ultrafiltration permet de réduire le volume de la dispersion d'halogénures d'argent, en séparant une partie du milieu de dispersion représenté par le courant 17, tout en maintenant les grains d'halogénures d'argent dans la dispersion d'halogénures d'argent résiduelle qui est renvoyée vers le récipient de réaction par le courant 19. Le dispositif d'ultrafiltration comprend l'unité centrale d'ultrafiltration 15, les courants 13, 17 et 19, ainsi que d'autres éléments, non représentés, à la figure 1, par exemple des pompes, des vannes, des volumètres, etc. L'opération d'ultrafiltration est nécessaire pendant l'étape de croissance, mais on peut mettre en marche le dispositif d'ultrafiltration pendant l'étape de nucléation ou même avant l'introduction du sel d'argent.

Lorsqu'on met en oeuvre le procédé suivant l'invention pour préparer une émulsion photosensible aux halogénures d'argent, un agent peptisant, tel qu'un liant colloïdal hydrophile, est présent dans le récipient de réaction. Cet agent peptisant peut être présent dans le milieu de dispersion avant l'introduction des solutions salines. Suivant d'autres modes de réalisation, l'agent peptisant peut être introduit par le troisième jet 11 ou par les jets 7 et/ou 9 qui servent à introduire les solutions aqueuses des sels d'argent et d'halogénures métalliques. Cet agent peptisant n'est pas indispensable pendant l'étape de nucléation, mais il est avantageusement présent pendant au moins une fraction de l'étape d'ultrafiltration. Dans la préparation des émulsions photosensibles aux halogénures d'argent, cet agent peptisant est avantageusement présent pendant les deux étapes, c'est-à-dire pendant l'étape de nucléation et pendant l'étape de croissance des grains d'halogénures d'argent. Le dispositif d'ultrafiltration 15 n'élimine pratiquement aucune fraction de l'agent peptisant mais élimine sélectivement la solution aqueuse de sels solubles formés comme sous-produits de la précipitation des halogénures d'argent. Ainsi, par exemple, lorsqu'on utilise une solution de nitrate d'argent comme solution aqueuse de sel d'argent qui réagit avec un halogénure de métal alcalin pour former un halogénure d'argent pratiquement insoluble dans l'eau, comme produit principal de la réaction, on obtient aussi un nitrate de métal alcalin comme sous-produit de la réaction, l'ultrafiltration permettant d'éliminer à la fois le milieu de dispersion liquide et le nitrate de métal alcalin en solution dans le milieu de dispersion.

L'élimination par ultrafiltration des sels solubles formés comme sous-produits de la précipitation des halogénures d'argent est particulièrement importante lorsqu'on met en oeuvre le procédé suivant l'invention pour préparer des dispersions aqueuses d'halogénures d'argent photosensibles, en l'absence d'agent peptisant. On sait que l'accumulation de ces sels solubles est un facteur qui peut favoriser la floculation des grains d'halogénures d'argent. En éliminant ces sels solubles par ultrafiltration, on réduit ainsi le risque de floculation des halogénures d'argent et on favorise la formation des cristaux d'halogénures d'argent plus gros sans utiliser d'autres mesures protectrices pour éviter la floculation.

Dans la mise en oeuvre du mode de réalisation du procédé suivant l'invention où l'on forme une dispersion aqueuse d'halogénures d'argent en l'absence d'agent peptisant, il est avantageux de réduire encore davantage la concentration en sels solubles dans le récipient de réaction en introduisant dans ce dernier une quantité supplémentaire de milieu de dispersion. Dans ce cas, l'addition supplémentaire de milieu de dispersion et la mise en oeuvre de l'ultrafiltration agissent ensemble pour réduire la concentration en sels solubles dans le récipient de réaction. La contribution de cet ajout de milieu de dispersion au récipient où l'on prépare la dispersion aqueuse d'halogénures d'argent est au moins partiellement contre-balancée par l'élimination du milieu de dispersion dans le dispositif d'ultrafiltration.

On peut introduire ce milieu de dispersion supplémentaire dans le récipient où s'effectue la réaction de précipitation des halogénures d'argent en opérant par n'importe quel moyen approprié. On peut, par exemple, introduire ce moyen de dispersion supplémentaire par un troisième jet 11. Suivant un mode particulièrement avantageux de réalisation, ce troisième jet 11 sert à introduire une solution diluée d'un halogénure métallique, avantageusement une solution d'un halogénure métallique dont la molarité est égale ou inférieure à 0,01.

Dans ce mode de réalisation du procédé suivant l'invention où l'on opère en l'absence d'agent peptisant, la concentration en sels solubles, formés comme sous-produits de la précipitation des halogénures d'argent, dans le récipient de réaction, est inférieure à 0,1 mole par litre, avantageusement inférieure à 0,05 mole par litre et de préférence inférieure à 0,01 mole par litre. Lorsqu'on met en oeuvre le procédé suivant l'invention en présence d'agent peptisant, la concentration en sels solubles formés comme sous-produits peut atteindre les valeurs que l'on rencontre habituellement dans les procédés de préparation des halogénures d'argent, cette concentration pouvant atteindre, par exemple, jusqu'à 3 moles par litre de milieu réactionnel.

L'opération d'ultrafiltration peut être réalisée à n'importe quelle étape de la précipitation des halogénures d'argent, à condition qu'elle soit effectuée au moins en partie pendant l'étape de croissance des grains d'halogénures d'argent, elle est réalisée avantageusement pendant toute l'étape de croissance des grains d'halogénures d'argent. Bien qu'il était permis de penser que l'on devait retarder l'opération d'ultrafiltration jusqu'à la fin de l'étape de nucléation, il est apparu que l'on pouvait commencer cette opération d'ultrafiltration même pendant l'étape de nucléation ou même dès le début de la mise en oeuvre du procédé suivant l'invention avant le début de la précipitation des halogénures d'argent. Ce résultat est possible pour deux raisons, à savoir (1) parce que des membranes pour ultrafiltration sont disponibles qui présentent des valeurs de perméabilité telles qu'elles arrêtent des substances de faible masse moléculaire, comme décrit ci-après, et (2) parce que les germes d'halogénures d'argent croissent presqu'instantanément pour atteindre une dimension d'environ 0,03 µm. En effet, les germes d'halogénures d'argent qui sortent d'un dispositif d'agitation rotatif, après introduction d'un sel d'argent et d'un halogénure métallique, présentent une dimension moyenne des grains qui est au moins égale à 0,03 µm. Ainsi, une membrane pour ultrafiltration dont la perméabilité est relativement faible, c'est-à-dire qui est capable d'arrêter dés particules dont la dimension se mesure en Angstrom, peut facilement arrêter les germes d'halogénures d'argent et séparer ces derniers des sels solubles et du milieu de dispersion.

Bien qu'il existe d'autres procédés pour séparer les milieux de dispersion et les sels solubles, formés comme sous-produits de la formation des halogénures d'argent, des dispersions d'halogénures d'argent, en particulier des émulsions photosensibles aux halogénures d'argent, la technique de l'ultrafiltration utilisée pendant la précipitation des grains d'halogénures d'argent présente un certain nombre d'avantages particuliers et évite certains inconvénients des autres procédés de séparation connus. Un avantage particulier de la technique de l'ultrafiltration réside dans le fait que la dispersion d'halogénures d'argent soutirée du milieu de dispersion peut être renvoyée vers le récipient de réaction après un très court laps de temps. Par exemple, la durée de l'opération d'ultrafiltration est avantageusement inférieure à 10 %, très avantageusement inférieure à 1 % de la durée totale de la réaction de préparation des halogénures d'argent. Il s'ensuit que le risque d'arrêter, de manière significative, la croissance des grains d'halogénures d'argent en soustrayant une fraction du milieu réactionnel pour le soumettre à l'opération d'ultrafiltration est léger. Un autre avantage particulier de l'opération d'ultrafiltration réside dans le fait qu'il est nécessaire de soutirer une très faible proportion de la dispersion des halogénures d'argent contenue dans le récipient où s'effectue la réaction de précipitation. Dans tous les cas, la quantité d'halogénures d'argent contenue dans le dispositif d'ultrafiltration représente moins de 50%, et avantageusement moins de 25 %, des. halogénures d'argent contenus dans le récipient de réaction.

N'importe quel milieu de dispersion usuel peut être présent au début de la réaction dans le récipient où s'effectuera la précipitation des halogénures d'argent. Le volume du milieu de dispersion présent au début de la réaction dans le récipient où s'effectuera la précipitation des halogénures d'argent représente environ 10 % à 90 %, avantageusement 20 % à 80 % du volume de la dispersion des halogénures d'argent à préparer. Le milieu de dispersion est avantageusement de l'eau ou une dispersion d'un agent peptisant dans l'eau, pouvant contenir d'autres adjuvants tels qu'un ou plusieurs agents de maturation des halogénures d'argent tels que décrits plus amplement ci-après. Lorsqu'on met en oeuvre le procédé suivant l'invention en présence d'un agent peptisant, il est avantageusement présent dans le milieu de dispersion, au début de la précipitation, à une concentration au moins égale à 10 %, et avantageusement au moins égale 20 % de la quantité totale d'agent peptisant présent à la fin de la préparation des halogénures d'argent, l'agent peptisant supplémentaire étant ajouté pendant l'addition du sel d'argent et de l'halogénure métallique, solubles dans l'eau. Une faible proportion, par exemple une proportion inférieure à 10 % de l'une des solutions du sel d'argent et de l'halogénure métallique est également présente dans le milieu réactionnel, au début de la précipitation des halogénures d'argent, pour ajuster la concentration en ions argent du milieu réactionnel. On mesure la concentration en ions argent par le logarithme inverse de la concentration en ions argent ou pAg.

On peut utiliser les solutions de sel d'argent et d'halogénure métallique, solubles dans l'eau, et les mettre en oeuvre pour leur introduction simultanée dans le milieu réactionnel, en utilisant les solutions et les procédés connus de la technique antérieure pour préparer les émulsions aux halogénures d'argent par la méthode du double jet. L'article 17643 de la revue « Research DiscIosure •, Vol. 176, décembre 1978, paragraphe I, et les brevets des Etats-Unis d'Amérique 2 222 264, 3 655 394, 3 672 900 et 3 761 276 ainsi que la DE-A-2 107 118 décrivent des procédés de précipitation d'halogénures d'argent par double jet, utiles pour mettre en oeuvre le procédé suivant l'invention. Les méthodes de la technique antérieure pour précipiter les halogénures d'argent par double jet sont particulièrement avantageuses lorsque les durées de précipitation des halogénures d'argent sont brèves, en utilisant des vitesses accélérées d'addition des solutions aqueuses de sel d'argent et des solutions aqueuses d'halogénures métalliques, sans provoquer de nucléation pendant l'étape de croissance des grains. Des procédés de ce type sont décrits dans les documents portant les références ci-dessus, procédés, qui permettent, en particulier, de préparer des grains d'halogénures d'argent mono-dispersées.

On utilise habituellement, comme solution de sel d'argent, une solution aqueuse d'un sel d'argent soluble dans l'eau, tel que le nitrate d'argent et une solution d'un halogénure métallique qui est habituellement une solution aqueuse d'un ou plusieurs halogénures de métaux alcalins tels que le sodium ou le potassium ou d'un métal alcalino-terreux tel que le calcium ou le magnésium, ou d'un halogénure d'ammonium. Des halogénures utiles comprennent les chlorures, les bromures et les iodures. La proportion d'iodure est habituellement inférieure à 20 % en mole, avantageusement inférieure à 6 % en mole par rapport à l'ensemble des halogénures présents. Quand on utilise plusieurs halogénures métalliques, on peut les introduire soit sous la forme d'un seul jet, soit séparément, dans le milieu de dispersion. On utilise avantageusement des solutions aqueuses d'un sel d'argent et des solutions aqueuses d'halogénures métalliques à une concentration comprise entre 0,1 mole et 2 moles par litre.

Pendant la précipitation des halogénures d'argent, on peut utiliser des composés sensibilisateurs qui peuvent être présents, soit au début de la réaction dans le milieu réactionnel, soit introduits par l'intermédiaire d'un ou plusieurs jets, suivant les méthodes habituelles. Les composés sensibilisateurs tels que les composés du cuivre, du thallium, du plomb, du bismuth, du cadmium, du zinc, des chalcogènes moyens tels que le soufre, le sélénium, le tellure, et des métaux nobles du Groupe VIII, peuvent être présents pendant la précipitation des halogénures d'argent, comme décrit aux brevets des Etats-Unis d'Amérique 1 195 432, 1 951 933, 2 448 060, 2 628 167, 2 950 972, 3 488 709, 3 737 313 et 3772031.

On peut introduire les réactifs dans le récipient de réaction par des conduits débouchant à la surface ou sous la surface du milieu de dispersion par alimentation par gravité, ou par d'autres moyens permettant de contrôler les vitesses d'introduction ainsi que le pH et/ou le pAg du milieu de dispersion comme décrit aux brevets des Etats-Unis d'Amérique 3 821 002 et 3 031 304, et dans l'article de la revue Photographische Korrespondenz, 102, N° 10, p. 162 (1967). Dans le but d'obtenir une répartition rapide des réactifs dans le milieu réactionnel, on peut utiliser des dispositifs des mélanges spécialement construits à cet effet, comme décrit aux brevets des Etats-Unis d'Amérique 2 996 287, 3 342 605, 3 415 650, 3 785 777, et aux demandes de brevets allemands 2 555 364 et 2 556 885, et dans la revue Research Disclosure, Vol. 166, février 1978, article 16662.

Bien que le récipient de réaction 1 représente à la figure 1 présente sa surface supérieure ouverte, il est également possible d'envisager un récipient de réaction fermé laissant seulement passage aux courants représentés par les flèches 7, 9, 11, 13 et 19. Ainsi, le récipient de réaction peut être entièrement rempli de liquide pendant toute la préparation de la dispersion d'halogénures d'argent. Ce mode de réalisation offre l'avantage particulier d'éviter que l'air ou tout autre atmosphère ambiante soit entraîné dans la dispersion pendant sa préparation. Ce mode de réalisation permet, en outre, une vitesse d'agitation beaucoup plus grande par l'intermédiaire du mécanisme d'agitation 5, étant donné que dans un récipient de réaction clos et rempli de liquide, le risque de formation de tourbillons et d'entraînement d'air dans la dispersion d'halogénures d'argent, avec comme résultat la formation de mousses, est éliminé.

Les grains d'halogénures d'argent préparés par le procédé suivant l'invention peuvent comprendre des grains d'halogénures d'argent de dimensions variées, c'est-à-dire de gros grains, des grains moyens ou des grains fins, dont les plans de cristallisation sont avantageusement les plans 100, 111 ou 110, ces grains d'halogénures d'argent peuvent être préparés par des techniques spécifiques variées, telles que décrites dans l'ouvrage « Photographic Emulsion Chemistry » de G.F. Duffin, pages 57 à 82 (1966) et dans l'ouvrage « Making and Coating Photographic Emulsions » de V.L. Zelikman et S.N. Levi pages 69 à 160 et 219 à 228 (1964).

Les grains d'halogénures d'argent formés comme produit principal de la réaction présentent avantageusement une répartition de la dimension relativement étroite, c'est-à-dire que les dispersions d'halogénures d'argent formées sont avantageusement monodispersées. Habituellement, dans ces dispersions d'halogénures d'argent monodispersées, il n'y a pas plus de 5% en masse de grains d'halogénures d'argent dont la dimension est inférieure à la dimension moyenne et pas plus d'environ 5 %, en nombre, de grains d'halogénures d'argent dont la dimension est plus grande que la dimension moyenne qui présente une variation de diamètre supérieure à environ 40% par rapport au diamètre moyen. On définit souvent plus brièvement une émulsion aux halogénures d'argent monodispersée, en indiquant qu'au moins 95 % en masse ou en nombre des grains d'halogénures d'argent présentent un diamètre qui varie de moins d'environ 40% par rapport au diamètre moyen, cette variation étant avantageusement inférieure à 25 % et de préférence inférieure à 10 %. Le diamètre mentionné ici est le diamètre efficace, c'est-à-dire le diamètre d'un cercle de surface équivalente à celle du grain d'halogénures d'argent tel qu'il est observé au microscope ou sur une microphotographie. La mesure de la dimension des grains d'halogénures d'argent est décrite plus amplement dans l'ouvrage « The Theory of the Photographic Process », de Mees et James, 3^{e} édition, p. 36-43 (1963). On peut aussi former des grains d'halogénures d'argent polydispersés, c'est-à-dire des grains dont la répartition des dimensions est relativement large, par une nucléation supplémentaire produite pendant l'étape de croissance, et en faisant varier les vitesses de croissance entre les différents grains formés, cette polydispersion pouvant résulter d'irrégularités cristallines dans chaque grain d'halogénures d'argent.

Les grains d'halogénures d'argent photosensibles polydispersés sont particulièrement utiles dans les applications photographiques qui exigent une grande latitude d'exposition et un contraste faible, tandis que les grains d'halogénures d'argent monodispersés sont utiles pour un certain nombre d'applications photographiques, par exemple les applications où l'on désire un contraste élevé, la formation de grains à noyau et enveloppe externe par maturation physique, les applications où l'on opère des mélanges, la formation d'un voile ou d'une sensibilisation uniforme. Les grains d'halogénures d'argent photosensibles monodispersés sont particulièrement avantageux dans le domaine des Arts Graphiques et dans les applications des émulsions positives directes. Etant donné que les grains d'halogénures d'argent monodispersés présentent une répartition des tailles plus uniforme que celle des grains d'halogénures d'argent polydispersés, il est possible de les traiter de manière plus efficace dans la plupart des applications photographiques que les grains d'halogénures d'argent polydispersés. On peut se reporter, par exemple, au brevet des Etats-Unis d'Amérique 3 501 305. Il est de pratique courante de mélanger des dispersions d'halogénures d'argent monodispersés, différentes, pour ajuster la valeur du contraste, les différentes latitudes et les autres propriétés photographiques.

Lorsqu'on met en oeuvre le procédé suivant l'invention en présence d'un agent peptisant, on peut utiliser des concentrations d'agent peptisant comprises entre 0,2 % et environ 10 %, par rapport à la masse totale des constituants de l'émulsion contenus dans le récipient de réaction. Il est préférable de maintenir la concentration en agent peptisant du récipient de réaction, avant ou pendant la formation des halogénures d'argent, à une valeur inférieure à environ 6 % en masse. Il est de pratique courante de maintenir la concentration en agent peptisant dans le milieu réactionnel dans un intervalle compris entre environ 2 % et 6 % en masse, avant et pendant la formation des halogénures d'argent, puis d'ajuster la concentration en liant jusqu'à la valeur optimale en introduisant des quantités supplémentaires de liant. L'émulsion préparée par le procédé suivant l'invention contient environ 5 g à 50 g d'agent peptisant par mole d'halogénures d'argent, avantageusement environ 10 g à 30 g d'agent peptisant. On peut ensuite introduire une quantité supplémentaire de liant pour amener la concentration de ce dernier jusqu'à une valeur pouvant atteindre 300 g par mole d'halogénures d'argent, mais la concentration en liant de l'émulsion finale est avantageusement inférieure à 50 g par mole d'halogénures d'argent. Lorsque l'émulsion est appliquée en couche sur un support pour préparer un produit photographique, le liant représente environ 30 % à 70 % en masse de la couche d'émulsion.

On peut choisir les liants, y compris les agents peptisants, parmi les composés habituellement utilisés dans les émulsions photosensibles aux halogénures d'argent. Ces agents peptisants sont avantageusement des colloïdes hydrophiles que l'on peut utiliser seuls ou en association avec des substances hydrophobes. Les composés hydrophiles appropriés comprennent des substances naturelles telles que les protéines, les dérivés des protéines, les dérivés de la cellulose tels que les esters de cellulose, la gélatine, par exemple la gélatine d'os ou de peau traitée en milieu basique ou la gélatine de peau de porc traitée en milieu acide, les dérivés de la gélatine, par exemple les dérivés acétylés et phtalylés de la gélatine, etc., comme décrit aux brevets des Etats-Unis d'Amérique 2 614 928, 2 614 929. 2 691 582, 2 614 930, 2 614 931, 2 327 808, 2 448 534, 2 787 545, 2 956 880, 3 061 436, 2 816 027, 3 132 945, 3 138 461 et 3 186 846, au brevet britannique 1 167 159, aux brevets des Etats-Unis d'Amérique 2 960 405, 3 436 220, 3 486 896, au brevet britannique 793 549, aux brevets des Etats-Unis d'Amérique 2 992 213, 3 157 506, 3 184 312, 3 539 353, 3 227 571, 3 532 502, 3 551 151, 4 018 609, aux brevets britanniques 1 186 790, 1 489 080, au brevet belge 856631, aux brevets britanniques 1 490 644, 1 483 551, 1 459 906, aux brevets des Etats-Unis d'Amérique 2110491, 2311 086, 2 343 650, 2 322 085, 2 563 791, 2 725 293, 2 748 022, 2 956 883, 1 752 069, 2 127 573, 2 256 720, 2 361 936, aux brevets britanniques 15 727, 1 062 116 et au brevet des Etats-Unis d'Amérique 3 923 517.

On peut utiliser, en association avec ces liants colloïdaux hydrophiles, d'autres substances, en particulier sous forme de latex, qui comprennent des agents peptisants polymères synthétiques, tels que décrits aux brevets des Etats-Unis d'Amérique 3 679 425, 3706564, 3 813 251, 2 253 078, 2 276 322, 2 276 322, 2 276 323, 2 281 703, 2 311 058, 2 414 207, 2 484 456, 2 541 474, 2 632 704, 3 425 836, 3 415 653, 3 615 624, 3 488 708, 3 392 025, 3 511 818, 3 681 079, 3 721 565, 3 852 073, 3 861 918, 3 925 083, 3 879 205, 3 142 568, 3 062 674, 3 220 844, 2 882 161, 2 579 016, 2 829 053, 2 698 240, 3 003 879, 3 419 397, 3 284 207, 3167430, 2 957 767, 2 893 867, 2 860 986, 2 904 539, 3 929 482, 3 860 428, 3 939 130, 3 411 911, 3 287 289, aux brevets britanniques 1466600, 1 062 116, aux brevets des Etats-Unis d'Amérique 2 211 323, 2 284 877, 2 420 455, 2 533 166, 2 495 918, 2 289 775, 2 565 418, 2 865 893, 2 875 059, 3 536 491, au brevet britannique 1 348 815, aux brevets des Etats-Unis d'Amérique 3 479 186, 3 520 857, 3 690 888, et aux brevets britanniques 808 227, 808 228, 822 192 et 1 398 055. Ces substances additionnelles ne sont pas nécessairement présentes dans le récipient de réaction pendant la précipitation des halogénures d'argent, mais on les ajoute, de préférence, à l'émulsion avant son application sur le support. On peut utiliser ces liants, en particulier les colloïdes hydrophiles ainsi que les substances hydrophobes utiles en association avec les premières, non seulement dans les couches d'émulsion mais aussi dans les autres couches, en particulier les surcouches, les intercouches et les sous-couches des produits photographiques qui contiennent les émulsions ou les dispersions préparées par le procédé suivant l'invention.

Bien que non indispensable dans la mise en oeuvre du procédé suivant l'invention, il est cependant avantageux de soumettre les grains d'halogénure d'argent à une maturation dans le récipient de réaction pendant la formation des halogénures d'argent. On peut utiliser les solvants des halogénures d'argent usuels pour favoriser cette maturation. Ainsi, il est connu que l'on peut utiliser à la fois de l'ammoniaque et des ions halogénures en excès par rapport à la quantité stœchiométrique nécessaire à la formation des halogénures d'argent pour promouvoir la maturation des halogénures d'argent. Il apparaît donc que la solution d'halogénure métallique introduite dans le récipient de réaction peut elle-même promouvoir cette maturation. On peut aussi utiliser d'autres agents de maturation qui peuvent être introduits soit dans le milieu de dispersion contenu dans le récipient de réaction, avant l'introduction de la solution de sel d'argent et de la solution d'halogénure métallique, ou bien, on peut introduire ces agents de maturation dans le récipient de réaction par l'intermédiaire d'une ou plusieurs des solutions de sel d'argent, d'halogénure métallique ou d'agent peptisant. Suivant un autre mode de réalisation, on peut introduire cet agent de maturation indépendamment des solutions de sel d'argent et d'halogénure métallique.

Des agents de maturation particulièrement utiles sont ceux qui contiennent du soufre, en particulier les agents de maturation de la classe des thioéthers, tels que ceux qui sont décrits aux brevets des Etats-Unis d'Amérique 3 271 157, 3 574 628 et 3737313. On utilise une quantité suffisante d'agent de maturation de la classe des thioéthers de manière à obtenir une concentration comprise entre 50 mg et 50 g, avantageusement entre 100 mg et 20 g par mole d'halogénures d'argent.

Des solvants des halogénures d'argent de la classe des thioéthers organiques, utiles comme agents de maturation, sont ceux qui correspondent aux formules suivantes : et où
r et m sont des nombres entiers de 0 à 4,
n est un nombre entier de 1 à 4,
p et q sont des nombres entiers de 0 à 3,
X représente un atome d'oxygène ou de soufre, un radical carbamyle-CONH-, un radical carbonyle -CO-, ou un radical carboxy -COO-,
R et R' représentent chacun un radical d'oxyde d'éthylène -OCH₂CH₂-,
Q et Z représentent chacun un radical hydroxyle, carboxyle ou alkoxy dans lequel le groupe alkyle contient 1 à 5 atomes de carbone ou bien Q et Z peuvent représenter les substituants décrits pour X reliés de telle façon à former un composé cyclique.

Des agents de maturation des halogénures d'argent de la classe des thioéthers, particulièrement utiles pour préparer les émulsions photographiques par le procédé suivant l'invention, comprennent les composés qui correspondent aux formules suivantes : et où
r représente un nombre entier de 1 à 3 ;
s est égal à 1 ou 2 ;
R² représente un radical alkylène de 1 à 5 atomes de carbone, avantageusement le radical éthylène, R³ représente un radical alkyle de 1 à 5 atomes de carbone, avantageusement éthyle et R⁴ représente un radical alkylène de 1 à 5 atomes de carbone, avantageusement le radical méthylène.

A la place des agents de maturation de la classe des thioéthers, on peut utiliser des thiocyanates, en particulier les thiocyanates de métaux alcalins, habituellement les thiocyanates de potassium et d'ammonium. Bien qu'on puisse utiliser ces thiocyanates à n'importe quelle concentration usuelle, les concentrations les plus avantageuses sont habituellement comprises entre 100 mg et 20 g de thiocyanate par mole d'halogénures d'argent. Des agents de maturation de la classe des thiocyanates sont décrits dans les brevets des Etats-Unis d'Amérique 2 222 264 précité, 2 448 534 et 3 320 069.

Parmi les techniques connues permettant de séparer une fraction du milieu de dispersion, tout en maintenant les grains d'halogénures d'argent dans le milieu de dispersion résiduel, la technique d'ultrafiltration constitue un moyen particulièrement avantageux dans la mise en oeuvre du procédé suivant l'invention. Les techniques d'ultrafiltration connues sont très variées. Au dessin annexé, le dispositif d'ultrafiltration 15 peut représenter n'importe quel dispositif d'ultrafiltration usuel, tel que ceux qui sont décrits dans la revue Research Disclosure, Vol. 102, article 10208, octobre 1972, Research Disclosure, Vol 131, article 13122, mars 1975, et Research Disclosure, Vol. 135, article 13577, juillet 1975, et la demande de brevet allemand 2 436 461 et au brevet des Etats-Unis d'Amérique 2 495 918.

On peut réaliser l'opération d'ultrafiltration en prélevant par pompage la dispersion d'halogénures d'argent contenue dans le récipient de réaction et en l'envoyant au contact d'une membrane semi-perméable contenue dans le dispositif d'ultrafiltration, en appliquant une différence de pression à travers la membrane semi-perméable. Les membranes semi-perméables présentent des pores dont la dimension est telle qu'elles peuvent être traversées par des molécules ayant une taille bien définie tout en retenant les molécules plus grandes ainsi que les grains d'halogénures d'argent contenus dans la dispersion. Des membranes utiles sont celles qui arrêtent les molécules dont la masse moléculaire est comprise entre environ 500 et 300 000 ou davantage, avantageusement entre environ 500 et 50 000. Le choix d'une membrane ayant une perméabilité déterminée est habituellement fonction de la dimension des grains d'halogénures d'argent au début de l'opération d'ultrafiltration et est également fonction de la substance ayant la masse moléculaire la plus faible qui doit être conservée dans la dispersion après élimination du milieu de dispersion et/ou des sels solubles par ultrafiltration. Dans la mise en oeuvre du procédé suivant l'invention, la masse moléculaire du sel soluble formé par la réaction du sel d'argent et de l'halogénure métallique, sel soluble qui est habituellement un nitrate alcalin, présente, par chance, une masse moléculaire faible, ce qui facilite son passage à travers la membrane qui retient sélectivement les grains d'halogénures d'argent, et l'agent peptisant dans le cas où un tel agent est présent dans le milieu de dispersion.

La pression exercée sur la dispersion d'halogénures d'argent qui est envoyée par pompage dans le dispositif d'ultrafiltration peut varier considérablement, mais la pression à l'entrée du dispositif a avantageusement une valeur d'environ 700 kPa alors que la pression à la sortie de la dispersion d'halogénures d'argent résiduelle peut atteindre jusqu'à environ 70 kPa. La différence de pression à travers la membrane est avantageusement comprise entre 280 kPa et 420 kPa, mais on peut réaliser l'opération d'ultrafiltration en utilisant des pressions en dehors de ces valeurs, suivant la nature du dispositif d'ultrafiltration, la viscosité de la dispersion, la concentration et le degré de pureté de la dispersion d'halogénures d'argent qui sort du dispositif d'ultrafiltration pour revenir dans le récipient de réaction, etc. Le dispositif d'ultrafiltration est avantageusement mis en oeuvre à une température qui est comprise dans l'intervalle des températures utilisées habituellement pour précipiter les halogénures d'argent.

Les membranes utilisées dans le dispositif d'ultrafiltration sont avantageusement des membranes anisotropes qui comprennent une très mince couche à texture à pores extrêmement fines, cette couche étant supportée par une matière poreuse plus épaisse. On peut préparer des membranes utiles dans le dispositif d'ultrafiltration à partir de polymères très variés tels que les polychlorures de vinyle, le polycarboxylate de vinyle, par exemple le polyformiate de vinyle et le polyacétate de vinyle, les polyalcools vinyliques, les polysulfones, les polyéthers vinyliques, les polyacrylamides et les polyrnétha- crylamides, les polyimides, les polyesters, les polyfluoroalkylènes, par exemple le polytétrafluoroéthy- lène, le polyfluorure de vinylidène, les polymères cellulosiques tels que la cellulose, les esters de cellulose, par exemple l'acétate de cellulose, le butyrate de cellulose et l'acétobutyrate de cellulose.

Bien que le procédé suivant l'invention ait été décrit avec référence à un dispositif d'ultrafiltration unique, on peut aussi utiliser deux ou plusieurs dispositifs d'ultrafiltration en série, ou bien en parallèle, ou bien mixtes. Par exemple, si on utilise un dispositif d'ultrafiltration 15 qui présente une perméabilité relativement élevée, on peut envoyer le milieu de dispersion soutiré par ultrafiltration par le courant 17, vers un deuxième dispositif d'ultrafiltration présentant une perméabilité notablement plus faible. La dispersion d'halogénures d'argent retenue par ce deuxième dispositif d'ultrafiltration peut ensuite retourner vers le milieu réactionnel.

On peut ajuster la proportion du milieu de dispersion contenant les sels solubles éliminés par le dispositif d'ultrafiltration par le courant 17, à la valeur souhaitée, par des réglages habituels concernant les débits et les pressions exercés dans le dispositif d'ultrafiltration. Dans la mise en oeuvre du procédé suivant l'invention, on peut faire varier considérablement le volume de la dispersion d'halogénures d'argent formés à la fin de l'addition des solutions du sel d'argent et des halogénures, en fonction des volumes totaux de solutions ajoutées, suivant les caractéristiques particulières que l'on désire procurer à la dispersion d'halogénures d'argent. Dans le mode de réalisation du procédé suivant l'invention où l'on forme des dispersions aqueuses d'halogénures d'argent en l'absence d'agent peptisant et où l'on utilise des solutions d'halogénures de métaux alcalins diluées comme solutions de lavage, les proportions du milieu de dispersion éliminé par ultrafiltration peuvent être extrêmement élevées, cette proportion de milieu de dispersion, qui comprend les sels en solution formés comme sous-produits de la; précipitation des halogénures d'argent, étant comprise entre environ 10% et 90% du volume total des solutions introduites. Il est habituellement avantageux que la proportion de milieu de dispersion éliminé représente au moins 50 % du volume total des solutions introduites dans le milieu réactionnel.

Dans la mise en oeuvre du procédé suivant l'invention, en particulier dans le mode de réalisation où l'on opère en l'absence d'agent peptisant, on peut introduire une quantité très importante de milieu de dispersion par l'intermédiaire du troisième jet. Suivant un mode particulièrement avantageux de réalisation, on introduit, par le troisième jet, la solution aqueuse diluée d'halogénure métallique, telle que décrite ci-dessus, à un débit qui est 10 à 30 fois supérieur à l'ensemble des débits des solutions aqueuses du sel d'argent et de l'halogénure métallique introduites par le premier et le deuxième jets. Dans ce mode de réalisation, le troisième jet et le dispositif d'ultrafiltration coopèrent de manière à réduire de façon significative la concentration en sels solubles de ia dispersion d'halogénures d'argent. Les quantités importantes de milieu de dispersion introduites par le troisième jet peuvent être facilement éliminées par ultrafiltration et peuvent être particulièrement utiles pour assurer un débit optimal dans le dispositif d'ultrafiltration.

Il est particulièrement utile de poursuivre l'introduction de la solution diluée d'halogénure métallique par le troisième jet, ainsi que l'opération d'ultrafiltration, après la fin de l'introduction du premier et du deuxième jets. Il est également possible de faire alterner des étapes d'opérations dans lesquelles on met en action respectivement, soit le premier et le deuxième jets et/ou le troisième jet, soit seulement le troisième jet. Ainsi, la mise en oeuvre du troisième jet et du dispositif d'ultrafiltration peuvent ensemble diminuer la concentration en sels solubles du milieu réactionnel pendant la formation des halogénures d'argent et pendant les étapes où l'on arrête la formation des halogénures d'argent et/ou après la fin de la formation des halogénures d'argent.

Au fur et à mesure de la croissance des grains d'halogénures d'argent en l'absence d'agent peptisant, le risque de floculation des halogénures d'argent s'accroît et il devient de plus en plus important de diminuer la concentration en sels solubles de la dispersion d'halogénures d'argent. On peut faire croître progressivement le débit du troisième jet au fur et à mesure de la progression de la préparation des halogénures d'argent. Il est aussi possible d'interrompre les arrivées des solutions du sel d'argent et d'halogénure métallique par les premier et deuxième jets, avec des fréquences plus nombreuses, au fur et à mesure de la progression de la préparation des halogénures d'argent.

Lorsque les grains d'halogénures d'argent ont atteint les dimensions souhaitées, on arrête les arrivées des solutions de sel d'argent et d'halogénure métallique. On peut ensuite ajouter l'une des solutions salines pour ajuster le pAg de la dispersion des halogénures d'argent à la valeur désirée. On peut arrêter l'opération d'ultrafiltration en même temps que l'addition des solutions salines de sel d'argent et d'halogénure métallique, ou bien on peut continuer l'ultrafiltration pour éliminer une quantité supplémentaire des sels solubles du milieu de dispersion, soit que la solution saline diluée d'halogénure soit introduite par le troisième jet, soit qu'elle ne le soit pas. A la fin de la préparation des halogénures d'argent, lorsqu'on arrête toutes les arrivées des différents jets et que l'opération d'ultrafiltration est terminée, la dispersion d'halogénures d'argent est retirée du récipient où s'est opérée la préparation pour être traitée ultérieurement suivant les méthodes usuelles, par exemple pour être lavée comme décrit dans la revue Research Disclosure, article 17643, précité, Paragraphe Il.

Suivant un mode de réalisation du procédé suivant l'invention, on réalise l'étape de nucléation et l'étape de croissance des grains d'halogénures d'argent dans le même récipient de réaction, en opérant par un procédé de précipitation à double jet, dans une seule cuve. Il est bien connu, cependant, qu'il est possible d'interrompre la précipitation des halogénures d'argent, en particulier après la fin de l'étape de croissance des grains. En outre, on peut remplacer le récipient de réaction unique tel que décrit ci-dessus, par deux récipients de réaction distincts. On peut réaliser l'étape de nucléation du procédé de préparation des halogénures d'argent suivant l'invention dans un premier récipient de réaction, ou récipient d'amont, ou récipient à nucléation, puis transférer le contenu de ce récipient d'amont qui contient la dispersion de germes d'halogénures d'argent dans un deuxième récipient de réaction, ou récipient d'aval, ou récipient de croissance des grains, dans lequel l'étape de croissance des halogénures d'argent se produit. Suivant un mode de réalisation de ce type, on peut utiliser un récipient à nucléation fermé dans lequel on introduit et on mélange les réactifs, en amont du récipient de réaction d'aval, comme décrit, par exemple, aux brevets des Etats-Unis d'Amérique 3 790 386, 3 897 935, 4 147 551 et 4 171 224 précités. Dans ce mode de réalisation, on recycle le contenu du récipient de réaction d'aval où s'effectue la croissance des grains vers le récipient de réaction d'amont où s'effectue la nucléation.

Dans la mise en oeuvre du procédé suivant l'invention, on peut contrôler, de manière indépendante, différents paramètres utilisés pour contrôler la formation et la croissance des grains d'halogénure d'argent, paramètres tels que le pH, le pAg, la température, la maturation, la durée de séjour, etc, aussi bien dans le récipient à nucléation que dans le récipient de réaction pour la croissance des grains, lorsqu'on utilise deux récipients distincts. Si l'on désire que la nucléation des halogénures d'argent soit entièrement indépendante de la croissance des grains d'halogénures d'argent réalisée dans le récipient de croissance des grains en aval du récipient à nucléation, il est nécessaire de ne pas faire recirculer la dispersion d'halogénures d'argent présente dans le récipient de croissance des grains vers le récipient à nucléation. Etant donné que l'étape de nucléation du procédé de préparation des halogénures d'argent suivant l'invention peut être indépendante de l'étape de croissance des grains, il s'ensuit que l'étape de nucléation peut être réalisée par l'un des divers procédés de précipitation des halogénures d'argent usuels, en plus du procédé de précipitation à double jet, en cuve, par exemple par un procédé de précipitation à un seul jet ou par un procédé de précipitation à double jet en continu, procédés tels que décrits dans les références de James, Trivelli et Smith précitées, ainsi qu'aux brevets des Etats-Unis d'Amérique 3801 326 et 4 046 576 précités.

On peut introduire la solution de sel d'argent, de manière indépendante, soit dans le récipient à nucléation seul, soit à la fois dans le récipient à nucléation et dans le récipient de croissance des grains. Les solutions aqueuses d'halogénures métalliques peuvent être initialement présentes dans le récipient à nucléation ou bien introduites dans ce dernier. Etant donné qu'on peut éliminer les halogénures solubles dans l'eau par ultrafiltration et qu'il est habituellement souhaitable de réaliser l'étape de croissance des grains d'halogénures d'argent en présence d'un excès d'ions halogénures par rapport à la quantité stœchiométrique, on ajoutera, dans la plupart des cas, les halogénures solubles dans l'eau dans le récipient de croissance des grains, soit en provenance du récipient à nucléation soit directement par un jet indépendant. On peut introduire le troisième jet, tel que décrit ci-dessus, soit pour introduire une solution d'agent peptisant soit pour diluer les sels solubles dans l'eau, dans le récipient à nucléation ou dans le récipient de croissance des grains ou dans les deux récipients. Lorsqu'on utilise le troisième jet pour diluer les sels solubles formés par la réaction de précipitation des halogénures d'argent, il est préférable que le troisième jet soit introduit dans le récipient de croissance des grains. Lorsqu'on utilise en association un récipient à nucléation et un récipient de croissance des grains, il est préférable que le dispositif d'ultrafiltration soit relié au récipient de croissance des grains, comme représenté à la figure 1, de sorte que la dispersion est prélevée dans le récipient de croissance des grains pour être dirigée vers le dispositif d'ultrafiltration puis retourne de ce dernier vers le récipient de croissance des grains. Quand on effectue une recirculation du contenu du récipient de croissance des grains vers le récipient à nucléation, on peut utiliser le dispositif d'ultrafiltration pour renvoyer la dispersion, initialement reçue du récipient de croissance des grains, vers le récipient à nucléation. Il est possible de mettre en oeuvre d'autres modes de réalisation.

On peut mélanger les dispersions d'halogénures d'argent préparées par le procédé suivant l'invention avec d'autres dispersions d'halogénures d'argent, soit préparées par le procédé suivant l'invention, soit préparées par d'autres procédés ; ces mélanges pouvant être effectués immédiatement après la précipitation des halogénures d'argent ou à n'importe quelle étape avant le couchage sur un support.

On peut utiliser les dispersions d'halogénures d'argent préparées par le procédé suivant l'invention en opérant suivant les méthodes usuelles, telles que décrites dans la revue « Research Disclosure », art. 17643 précité. On peut les sensibiliser chimiquement en opérant comme décrit à l'article précité, paragraphe III. On peut aussi les sensibiliser spectralement ou les désensibiliser spectralement comme décrit à l'article précité, paragraphe IV. On peut leur ajouter d'autres adjuvants photographiques usuels, comme décrit à l'article précité, paragraphe V. On peut ajouter des adjuvants aux dispersions d'halogénures d'argent en utilisant les méthodes habituelles telles que décrites à l'article précité, paragraphe XIV. On peut aussi introduire des colorants sensibilisateurs spectraux dans le milieu réactionnel avant la précipitation des halogénures d'argent ou pendant la précipitation des halogénures d'argent, avantageusement pendant l'étape de croissance des grains d'halogénures d'argent, comme décrit, par exemple, au brevet des Etats-Unis d'Amérique 3 628 960. Suivant un mode particulièrement avantageux de réalisation, on peut ajouter l'agent peptisant à la dispersion d'halogénures d'argent, après la fin de l'addition des adjuvants photographiques, étant donné que l'activité de ces adjuvants photographiques peut être plus efficace lorsqu'ils sont introduits dans la dispersion d'halogénures d'argent en l'absence de liant. On peut utiliser des agents tannants en association avec les liants, comme décrit à l'article précité, paragraphe X.

On peut utiliser les dispersions d'halogénures d'argent préparées par le procédé suivant l'invention pour préparer la plupart des produits photographiques aux halogénures d'argent de la technique antérieure, tels que décrits dans la revue « Research Disclosure », art. 17643 précité, paragraphes VII, VIII, XI, XII, XVI, XVII, XX à XXVII. On peut appliquer les dispersions d'halogénures d'argent et les autres solutions pour préparer ces produits photographiques en opérant, par exemple, suivant les procédés décrits à l'article précité, paragraphe XV, puis les exposer et les traiter par les méthodes habituelles telles que décrites à l'article précité, paragraphes XVIII et XIX.

Les exemples suivants illustrent l'invention.

### Exemple 1

Cet exemple illustre un mode de préparation des dispersions aqueuses d'halogénures d'argent en l'absence de liant colloïdal.

### Etape 1 : Nucléation

On utilise un dispositif dont le schéma de fonctionnement est représenté à la figure 1. Le récipient 1, dans lequel sera effectué la précipitation des halogénures d'argent, contient, initialement, 48 litres d'une solution aqueuse de bromure de potassium 0,005 M, de manière à former le milieu réactionnel initial 3. On introduit ensuite simultanément une solution aqueuse de nitrate d'argent 1,00 M et une solution aqueuse de bromure de potassium 1,01 M, respectivement par le premier jet 7 et le second jet 9 dont les débits sont constants et égaux à 40 ml par minute. La durée de l'étape de nucléation où l'on forme des germes d'halogénures d'argent utiles, dans l'étape ultérieure, pour former les grains d'halogénures d'argent par croissance des germes, est égale à 30 min. Pendant l'étape de nucléation, on maintient la température du milieu réactionnel à 40°C, la valeur du pH, mesurée à 40°C, à 5,5, et le potentiel argentique VAg, mesuré à 40°C, à 62 mV, soit un pAg égal à 9,28.

### Etape 2 : Lavage des germes d'halogénures d'argent.

On soutire du milieu réactionnel par le courant 13, une fraction de la dispersion d'halogénures d'argent, à un débit de 1,5 litre par minute, que l'on envoie sur le dispositif d'ultrafiltration 15 équipé d'une membrane semi-perméable en polyacétate de vinyle, type IRIS 3022, de la Société Rhône-Poulenc, dont la surface utile est égale à 1 m² et la capacité filtrante est comprise entre 10 000 I/m²/24 h et 20 000 I/m²/24 h. Le courant 17 entraîne la solution aqueuse de nitrate de potassium, formée comme sous-produit pendant la précipitation du bromure d'argent, qui a traversé la membrane semi-perméable, à un débit de 1 I/mn, la dispersion d'halogénures d'argent filtrée étant renvoyée au milieu réactionnel par le courant 19, à un débit de 500 ml/min. La durée de cette étape est égale à 28 min, pendant laquelle on élimine 28 litres de solution de sels solubles tandis que, pendant ce laps de temps, on a introduit 25 litres de la solution de lavage par le troisième jet 11 et, ce faisant, on maintient le volume du milieu réactionnel pratiquement constant. Cette opération de lavage est répétée une deuxième fois.

### Etape 3 : Croissance des cristaux d'halogénures d'argent

On met à nouveau en marche les premier et deuxième jets 7 et 9 et on maintient le troisième jet 11 ainsi que l'opération d'ultrafiltration pendant 15 minutes.

### Etape 4 : Lavage des cristaux d'halogénures d'argent.

Même mode opératoire qu'à l'étape 2, mais pendant 15 minutes.

### Etape 5 : Croissance des cristaux d'halogénures d'argent.

Même mode opératoire qu'à l'étape 3.

### Préparation d'une émulsion et d'un produit photographique

On utilise la dispersion finale obtenue pour préparer une émulsion photosensible au bromure d'argent. A la fin de l'étape de lavage telle que décrite ci-dessus, on ajoute à la dispersion finale, de la gélatine phtalylée, puis on lave l'émulsion, après coagulation, suivie d'une redispersion, en suivant la méthode usuelle. On répète une deuxième fois ces opérations de coagulation et de redispersion.

On ajoute ensuite de l'eau et une solution aqueuse de gélatine, de manière à ajuster la concentration et la densité de l'émulsion pour qu'un volume de 3,8 1 d'émulsion contienne une mole de bromure d'argent et de la gélatine à la concentration de 5 % et pèse 4 kg.

On sensibilise ensuite chimiquement l'émulsion au soufre et à l'or en opérant par une méthode usuelle. L'examen au microscope de l'émulsion ne révèle la formation d'aucun agglomérat, montre que l'émulsion obtenue est monodispersée et contient des cristaux d'halogénures d'argent dont la dimension moyenne est égale à 0,3 µm.

Après application sur un support de film de polytéréphtalate d'éthylène, on détermine les caractéristiques sensitométriques de l'émulsion qui sont semblables à celles d'une émulsion témoin préparée par précipitation en présence de gélatine.

### Exemple 2

Cet exemple illustre la préparation d'une dispersion d'halogénures d'argent en présence d'agent peptisant.

### Etape 1 : Nucléation.

On utilise un dispositif semblable à celui qui a été décrit à l'exemple 1. Le récipient 1 contient initialement la solution A définie ci-après, en agitant vigoureusement, la durée de l'addition étant égale à 36 min, pendant laquelle on maintient le pAg de la solution A à 8,7.

### Etape 2 : Croissance des cristaux d'halogénures d'argent.

Cinq minutes après le début de la précipitation, on prélève une fraction du milieu réactionnel, à un débit de 1,8 kg/min, que l'on fait passer à travers un dispositif d'ultrafiltration comprenant une membrane semi-perméable en polysulfone, de masse moléculaire moyenne égale à 1 000 et se présentant sous la forme de deux tubes enroulés en spirale de 1 m de long sur 5 cm de diamètre. On élimine la solution contenant les sels solubles à un débit égal à l'ensemble des débits d'introduction des solutions B et C, de manière à maintenir constant le volume du milieu réactionnel, soit 608 I, pendant toute l'étape de la précipitation. A la fin de l'addition des solutions B et C qui dure 36 min, on refroidit l'émulsion à 37,8 °C, puis on la fait passer dans le dispositif d'ultrafiltration décrit ci-dessus, mais avec une membrane semi-perméable en polysulfone dont la masse moléculaire moyenne est égale à 20 000, jusqu'à ce que le pAg de l'émulsion soit égal à 8,2. On ajoute ensuite 12,24 kg de gélatine, puis on chauffe l'émulsion à 43,3 °C, on agite jusqu'à dissolution de la gélatine, puis on introduit une quantité d'eau supplémentaire pour amener la masse totale de l'émulsion à 72,0 kg. On refroidit ensuite l'émulsion, on la sensibilise chimiquement puis on l'applique sur un support et on détermine ses caractéristiques sensitométriques, en opérant comme décrit à l'exemple 1. Les propriétés photographiques de l'émulsion sont semblables à celles d'une émulsion qui a été lavée après coagulation par une méthode usuelle.

## Revendications

1. Procédé de précipitation d'halogénures d'argent consistant à former une dispersion d'halogénures d'argent photosensibles par réaction d'un sel d'argent et d'un ou plusieurs halogénures métalliques ou d'ammonium, en solution, en faisant réagir le sel d'argent et le ou les halogénures métalliques ou d'ammonium pour former des germes d'halogénures d'argent et des sels solubles en présence d'un milieu de dispersion, puis, en faisant croître les grains d'halogénures d'argent dans un récipient de réaction dans lequel les germes d'halogénures d'argent et le milieu de dispersion sont présents, et, pendant que l'on fait croître les grains d'halogénures d'argent présents dans le milieu de dispersion grâce à l'introduction continue dans le récipient de réaction, soit (a) du sel d'argent et d'un ou plusieurs halogénures métalliques ou d'ammonium en solution, soit (b) des germes d'halogénures d'argent, à traiter une fraction de la dispersion en séparant une solution, exempte de grains d'halogénures d'argent, qui comprent les sels solubles et qui est éliminée.

2. Procédé conforme à la revendication 1, caractérisé en ce que le milieu de dispersion contient un agent peptisant colloïdal hydrophile.

3. Procédé conforme à la revendication 1 ou 2, caractérisé en ce que les grains d'halogénures d'argent formés dans la dispersion sont monodispersés.

4. Procédé conforme à l'une des revendications 1 à 3, caractérisé en ce qu'on fait croître les grains d'halogénures d'argent dans le récipient de réaction.

5. Procédé conforme à la revendication 4, caractérisé en ce qu'on utilise, dans le milieu de dispersion, de l'ammoniaque, des ions halogénures, un agent de maturation de la classe des thioéthers et/ou un agent de maturation de la classe des thiocyanates dans le récipient de réaction.

6. Procédé conforme à l'une quelconque des revendications 1 à 5, caractérisé que, pendant l'étape de croissance des grains d'halogénures d'argent, le volume du milieu de dispersion des halogénures d'argent, dans le récipient à réaction est maintenu constant.

7. Procédé conforme à l'une des revendications 1, 3 et 6, caractérisé en ce que le milieu de dispersion est dépourvu d'agent peptisant colloïdal hydrophile et en ce que la concentration en sels solubles présents dans la dispersion est maintenue à une valeur inférieure à 0,1 mole par litre.

8. Procédé conforme à l'une des revendications 1 à 7, caractérisé en ce qu'on sépare les sels solubles du milieu de dispersion en même temps qu'une fraction du milieu de dispersion.

9. Procédé conforme à la revendication 8, caractérisé en ce que la concentration en sels solubles dans la dispersion est maintenue, pendant la croissance des grains d'halogénures d'argent, à une valeur inférieure à 0,01 mole par litre.

10. Procédé conforme à l'une des revendications 1 à 9, caractérisé en ce qu'on fait couler, en plus des solutions du sel d'argent et des halogénures métalliques, une troisième solution aqueuse d'halogénures métalliques dont la concentration est inférieure à 0,1 mole par litre.

11. Procédé conforme à la revendication 10, caractérisé en ce que le débit de la troisième solution est compris entre 10 fois et 30 fois l'ensemble des débits des deux premières solutions, respectivement du sel d'argent et des halogénures métalliques.

12. Procédé conforme à l'une des revendications 1 à 11, caractérisé en ce qu'on introduit le sel d'argent et les halogénures métalliques en solution, simultanément, dans le récipient de réaction.

13. Procédé conforme à l'une des revendications 1 à 11, caractérisé en ce qu'on utilise un dispositif de réaction comprenant un récipient à nucléation et un récipient de croissance des grains, et en ce qu'on introduit simultanément le sel d'argent et les halogénures métalliques, en solution, dans le récipient à nucléation, puis l'on transfère en même temps le contenu du récipient à nucléation dans le récipient de croissance des grains où l'on fait croître les grains d'halogénures d'argent pour former la dispersion d'halogénures d'argent.

14. Procédé conforme à la revendication 13, caractérisé en ce qu'on fait recirculer la dispersion d'halogénures d'argent formée dans le récipient de réaction vers le récipient à nucléation.

15. Procédé conforme à l'une des revendications 1 à 14, caractérisé en ce qu'on réduit le volume de la dispersion en soutirant une fraction de la dispersion du récipient de réaction, en faisant circuler la fraction soutirée de la dispersion à travers une membrane semi-perméable et en renvoyant la dispersion soutirée résiduelle vers le récipient de réaction.

16. Procédé conforme à la revendication 15, caractérisé en ce que les halogénures d'argent soutirés du récipient de réaction sont absents de ce dernier pendant une durée inférieure à 10 % de la durée totale de la préparation.

17. Procédé conforme à la revendication 15, caractérisé en ce que les halogénures d'argent soutirés du récipient de réaction représentent moins de 50 % de la quantité totale d'halogénures d'argent présents dans le récipient de réaction.

18. Procédé conforme à la revendication 17, caractérisé en ce que les halogénures d'argent soutirés du récipient de réaction représentent moins de 25 % de la quantité totale d'halogénures d'argent présents dans le récipient de réaction.

19. Procédé conforme à la revendication 15, caractérisé en ce que le volume total du milieu de dispersion soutiré du récipient de réaction représente 10% à 90 % du volume total de la dispersion introduite dans le récipient de réaction.

20. Procédé conforme à la revendication 19, caractérisé en ce que le volume total du milieu de dispersion soutiré du récipient de réaction représente 50 % à 90 % du volume total de la dispersion introduite dans le récipient de réaction.

21. Procédé conforme à la revendication 15, caractérisé en ce qu'on utilise une membrane semi-perméable qui est une membrane en polysulfone, en acétate de cellulose ou en polyacétate de vinyle.

22. Procédé conforme à la revendication 15, caractérisé en ce que la membrane semi-perméable a une perméabilité telle qu'elle arrête les substances dont la masse moléculaire moyenne est comprise entre 500 et 50 000.

## Claims

1. Silver halide precipitation process comprising forming a photosensitive silver halide dispersion by reacting a silver salt and one or more metal or ammonium halides in solution, wherein, the silver salt and ammonium or metal halides are reacted to form silver halide nuclei and soluble salts in the presence of a dispersing medium, the silver halide grains are then allowed to grow in a reaction vessel in which the silver halide nuclei and the dispersing medium are present, and, while the silver halide grains present in the dispersing medium are allowed to grow as a result of the continued introduction into the reaction vessel of either (a) the silver salt and one or more ammonium or metal halides in solution or (b) silver halide nuclei, a portion of the dispersion is treated by seperating and eliminating from the dispersion a solution free of silver halide grains and comprising the soluble salts.

2. A process according to claim 1, characterized in that the dispersing medium contains a hydrophilic colloid peptizer.

3. A process according to claim 1 or 2, characterized in that the silver halide grains formed in the dispersion are monodispersed.

4. A process according to claims 1 to 3, characterized in that the silver halide grain growth occurs in the reaction vessel.

5. A process according to claim 4, characterized in that ammonia, halide ions, a thioether ripening agent and/or a thiocyanate ripening agent are used in the reaction vessel.

6. A process according to any of claims 1 to 5, characterized in that, during the silver halide grain growth step, the volume of the silver halide dispersing medium in the reaction vessel is maintained constant.

7. A process according to one of claims 1, 3 and 6, characterized in that the dispersing medium is free from hydrophilic colloid peptizer and in that the concentration of the soluble salts present in the dispersion is maintained below 0.1 mole per liter.

8. A process according to one of claims 1 to 7, characterized in that the soluble salts are separated from the dispersing medium at the same time as a portion of the dispersing medium.

9. A process according to claim 8, characterized in that the concentration of the soluble salts in the dispersion is maintained during silver halide grain growth at less than 0.01 mole per liter.

10. A process according to one of claims 1 to 9, characterized in that a third aqueous metal halide solution of below 0.1 mole per liter concentration is run together with the silver salt and metal halide solutions.

11. A process according to claim 10, characterized in that the flow rate of the third solution is from 10 to 30 times the combined flow rates of the first two. solutions of the silver salt and the metal halides respectively.

12. A process according to one of claims 1 to 11, characterized in that the silver salt and metal halide solutions are run together into the reaction vessel.

13. A process according to one of claims 1 to 11, characterized in that the reaction device is comprised of a nucleation vessel and a grain growth vessel, the silver salt and metal halide solutions are run simultaneously into the nucleation vessel, and the contents of the nucleation vessel are then simultaneously transferred to the grain growth vessel wherein the silver halide grains are allowed to grow to form the silver halide dispersion.

14. A process according to claim 13, characterized in that the silver halide dispersion formed in the reaction vessel is recirculated to the nucleation vessel.

15. A process according to one of claims 1 to 14, characterized in that the volume of the dispersion is reduced by withdrawing a portion of the dispersion from the reaction vessel, circulating the withdrawn portion of the dispersion through a semipermeable membrane, and returning the residual withdrawn dispersion to the reaction vessel.

16. A process according to claim 15, characterized in that the silver halides withdrawn from the reaction vessel are absent from the latter for less than 10 percent of the total preparation time.

17. A process according to claim 15, characterized in that the silver halides withdrawn from the reaction vessel are less than 50 percent of the total silver halides present in the reaction vessel.

18. A process according to claim 17, characterised in that the silver halides withdrawn from the reaction vessel are less than 25 percent of the total silver halides present in the reaction vessel.

19. A process according to claim 15, characterized in that the total volume of the dispersing medium withdrawn from the reaction vessel comprises from 10 to 90 percent of the total volume of the dispersion introduced into the reaction vessel.

20. A process according to claim 19, characterized in that the total volume of dispersing medium withdrawn from the reaction vessel comprises from 50 to 90 percent of the total volume of dispersion introduced into the reaction vessel.

21. A process according to claim 15, characterized in that a semipermeable membrane is used which is a polysulfone, cellulose acetate or poly(vinyl acetate) membrane.

22. A process according to claim 15, characterized in that the semipermeable membrane has a permeability such that it stops those substances whose average molecular weight is between 500 and 50 000.

## Patentansprüche

1. Verfahren zum Fällen von Silberhalogeniden, bei dem man durch Reaktion eines Silbersalzes mit einem oder mehreren Metall- oder Ammoniumhalogeniden in Lösung eine Dispersion photoempfindlicher Silberhalogenide herstellt, wobei man das Silbersalz und das oder die Metall- oder Ammoniumhalogenide in Gegenwart eines Dispersionsmediums unter Bildung von Silberhalogenidkeimen und löslichen Salzen reagieren läßt, anschließend in einem Reaktiongefäß welches die Silberhalogenidkeime und das Dispersionsmedium enthält, die Silberhalogenidkörner reifen läßt, und während des Wachstums der im Dispersionsmedium vorliegenden Silberhalogenidkörner aufgrund einer kontinuierlichen Einspeisung von entweder (a) Silbersalz und einem oder mehreren Metall- oder Ammoniumhalogeniden, oder (b) Silberhalogenidkeimen in das Reaktiongefäß, einen Teil des Dispersion behandelt indem man eine Lösung, die frei von Silberhalogenidkörnern ist und die löslichen Salze enthält, abtrennt und verwirft.

2. Verfahren nach Anspruch 1, dadurch gekennzeichnet, daß das Dispersionsmedium ein kolloidales hydrophiles Peptisationsmittel enthält.

3. Verfahren nach Anspruch 1 oder 2, dadurch gekennzeichnet, daß die in der Dispersion gebildeten Silberhalogenidkörner monodispers sind.

4. Verfahren nach einem der Ansprüche 1 bis 3, dadurch gekennzeichnet, daß man die Silberhalogenidkörner im Reaktionsgefäß reifen läßt.

5. Verfahren nach Anspruch 4, dadurch gekennzeichnet, daß man in dem im Reaktionsgefäß vorliegenden Dispersionsmedium Ammoniak, Halogenidionen, ein Reifungsmittel aus der Klasse der Thioäther und/oder ein Reifungsmittel aus der Klasse der Thiocyanate verwendet.

6. Verfahren nach einem der Ansprüche 1 bis 5, dadurch gekennzeichnet, daß man während der Reifung der Silberhalogenidkörner das Volumen des Silberhalogenid-Dispersionsmediums im Reaktionsgefäß konstant hält.

7. Verfahren nach einem der Ansprüche 1, 3 und 6, dadurch gekennzeichnet, daß das Dispersionsmedium von einem kolloidalen hydrophilen Peptisationsmittel frei ist und daß in der Dispersion die Konzentration an löslichen Salzen auf einem Wert unter 0,1 Mol pro Liter gehalten wird.

8. Verfahren nach einem der Ansprüche 1 bis 7, dadurch gekennzeichnet, daß man die löslichen Salze vom Dispersionsmedium und einen Teil des Dispersionsmediums gleichzeitig abtrennt.

9. Verfahren nach Anspruch 8, dadurch gekennzeichnet, daß man die Konzentration an löslichen Salzen in der Dispersion während der Reifung der Silberhalogenidkörner auf einem Wert unter 0,01 Mol pro Liter hält.

10. Verfahren nach einem der Ansprüche 1 bis 9, dadurch gekennzeichnet, daß man zusätzlich zu der Silbersalzlösung und der Metallhalogenidlösung eine dritte wäßrige Metallhalogenidlösung einfließen läßt, deren Konzentration unter 0,01 Mol pro Liter liegt.

11. Verfahren nach Anspruch 10, dadurch gekennzeichnet, daß die Menge der dritten Lösung der 10- bis 30-fachen Menge der beiden ersten Lösungen bzw. der Silbersalz- und der Metallhalogenidlösung entspricht.

12. Verfahren nach einem der Ansprüche 1 bis 11, dadurch gekennzeichnet, daß man die Silbersalz-und die Metallhalogenidlösung gleichzeitig in das Reaktionsgefäß einführt.

13. Verfahren nach einem der Ansprüche 1 bis 11, dadurch gekennzeichnet, daß man eine Reaktionsvorrichtung verwendet, die einen Keimbildungsbehälter und einen Reifebehälter aufweist, und daß man die Silbersalz- und Metallhalogenidlösungen gleichzeitig in den Keimbildungsbehälter einführt und gleichzeitig den Inhalt des Keimbildungsbehälters in den Reifebehälter überführt, in dem man die Silberhalogenidkörner reifen läßt, um die Silberhalogeniddispersion zu erzeugen.

14. Verfahren nach Anspruch 13, dadurch gekennzeichnet, daß man die im Reaktionsgefäß erzeugte Silberhalogeniddispersion in den Keimbildungsbehälter zurückführt.

15. Verfahren nach einem der Ansprüche 1 bis 14, dadurch gekennzeichnet, daß man das Volumen der Dispersion reduziert, indem man einen Teil der Dispersion aus dem Reaktionsgefäß abzieht, den aus der Dispersion abgezogenen Teil durch eine halddurchlässige Membran fließen läßt und daß man den verbleibenden Rest der abgezogenen Dispersion in das Reaktionsgefäß zurückführt.

16. Verfahren nach Anspruch 15, dadurch gekennzeichnet, daß die aus dem Reaktionsgefäß abgezogenen Silberhalogenide nur für einen Zeitraum von weniger als 10% der Gesamtdauer des Herstellungsvorgangs aus diesem Gefäß abgezogen werden.

17. Verfahren nach Anspruch 15, dadurch gekennzeichnet, daß die aus dem Reaktionsgefäß abgezogenen Silberhalogenide weniger als 50 % der Gesamtmenge der in dem Reaktionsgefäß vorhandenen Silberhalogenide ausmachen.

18. Verfahren nach Anspruch 17, dadurch gekennzeichnet, daß die aus dem Reaktionsgefäß abgezogenen Silberhalogenide weniger als 25 % der Gesamtmenge der in dem Reaktionsgefäß vorhandenen Silberhalogenide ausmachen.

19. Verfahren nach Anspruch 15, dadurch gekennzeichnet, daß das Gesamtvolumen des aus dem Reaktionsgefäß abgezogenen Dispersionsmediums 10 bis 90% des Gesamtvolumens der in das Reaktionsgefäß eingeführten Dispersion ausmacht.

20. Verfahren nach Anspruch 19, dadurch gekennzeichnet, daß das Gesamtvolumen des aus dem Reaktionsgefäß abgezogenen Dispersionsmediums 50 bis 90 % des Gesamtvolumens der in das Reaktionsgefäß eingeführten Dispersion ausmacht.

21. Verfahren nach Anspruch 15, dadurch gekennzeichnet, daß man eine halbdurchlässige Membran verwendet, die aus einem Polysulfon, einem Celluloseacetat oder einem Polyvinylacetat besteht.

22. Verfahren nach Anspruch 15, dadurch gekennzeichnet, daß die halbdurchlässige Membran eine solche Durchlässigkeit besitzt, daß sie Substanzen, deren mittleres Molekulargewicht zwischen 500 und 50 000 liegt, nicht durchläßt.
